# EUROPÄISCHE PATENTSCHRIFT

(11) **EP 0 628 104 B1**
(45) Veröffentlichungstag und Bekanntmachung des Hinweises auf die Patenterteilung: **21.01.1998**
(21) Anmeldenummer: 94903876.4
(22) Anmeldetag: 25.12.1993
(51) Int. Cl.: D06N 7/00, D04H 13/00

(54) **ABRIEBFESTER, FASERVERSTÄRKTER BODENBELAG, VERFAHREN ZU SEINER HERSTELLUNG UND SEINE VERWENDUNG**
WEAR-RESISTANT, FIBRE-REINFORCED FLOOR COVERING, PROCESS FOR PRODUCING IT AND ITS USE
REVETEMENT DE SOL RENFORCE PAR FIBRES ET RESISTANT A L'USURE, PROCEDE DE FABRICATION ET UTILISATION

(30) Priorität: 27.12.1992 DE 4244250
(43) Veröffentlichungstag der Anmeldung: 14.12.1994
(73) Patentinhaber: TESCH, Günter, CH-1700 Fribourg (CH)
(72) Erfinder: TESCH, Günter, CH-1700 Fribourg (CH)
(74) Vertreter: Lesser, Karl-Bolko, Dipl.-Ing.
(86) Internationale Anmeldenummer: EP9303690
(87) Internationale Veröffentlichungsnummer: WO9415013

(56) Entgegenhaltungen:
- EP-A- 0 071 209
- DE-A- 638 593
- DE-A- 1 560 651
- GB-A- 1 592 964
- US-A- 2 720 476

## Beschreibung

Die Erfindung betrifft einen abriebfesten, faserverstärkten Bodenbelag mit einer Trägerschicht und auf einer darauf angeordneten Schicht aus Kork und einem Bindemittel, ein Verfahren zu seiner Herstellung und seine Verwendung.

Solche Bodenbeläge sind unter dem Namen Linoleum bekannt. Linoleum, ein Schichtgebilde aus einer Schicht eines Jutegewebes als Träger und einer Aufstrichschicht aus mit Korkmehl gefüllten, verfestigten Leinöl und Farbstoff, ist ein beliebter Bodenbelag, der insbesondere als Bahnen- oder Plattenware gefertigt und verlegt wird. Da die Leinöl-Bindung jedes einzelne Teilchen des Korkpulvers umhüllt, weist das verfestigte Produkt eine relativ hohe Steifigkeit auf. Meist ist noch die Oberfläche zusätzlich versiegelt, was sich festigkeitserhöhend auswirkt. Als Bodenbelag verwendet ist Linoleum zwar hart und abriebfest, aber nicht schalldämmend und relativ unelastisch.

Ein als Bodenbelag verwendbares Flächengebilde ist z.B. auch aus der EP-A-0089018 bekannt. Dort wird ein Verfahren zur kontinuierlichen Herstellung von faserverstärkten Bahnen, beschrieben, bei dem eine Kernschicht aus Partikeln, wie Granulate aus vulkanisiertem Gummi, aufschäumbaren Elastomeren aus Kautschuk oder Kunststoff zwischen eine Trägerschicht und eine Deckschicht gebracht werden. Die Deckschicht weist bei dem Flächengebilde eine aktiv nadelbare, Fasern enthaltende Schicht auf und diese Fasern werden durch die Kernschicht zwischen den nicht durchstechbaren Partikeln hindurch in die Trägerschicht hinein genadelt.

Das dort speziell benutzte Granulat aus vulkanisiertem Gummi ist ein spezifisch relativ schweres Material, so daß das Fertigprodukt ein Flächengewicht von mehr als 4 kg/m² aufweist. Für viele Anwendungszwecke ist dieses Flächengebilde unvorteilhaft, schwierig beim Transport und bei der Verarbeitung zu handhaben. Außerdem neigt vulkanisierter Gummi im Dauereinsatz zum Altern, wodurch solche bahnförmigen Flächengebilde mit der Zeit für manche Anwendungen störende Eigenschaften zeigen können.

Aus der DE-A-1435762 sind mehrschichtige, vernadelte Flächengebilde bekannt, die als Kernschicht passiv nadelfähige Stoffe u.a. in Körnerform, z.B. Korkschrot, enthalten können. Es hat sich aber gezeigt, daß derartige Flächengebilde länger dauernden Beanspruchungen, z.B. als Bodenbelag oder als Schicht unter einem schwimmenden Estrich (dort Beispiel 2) nicht ausreichend standzuhalten vermögen, was wahrscheinlich darauf zurückgeführt werden kann, daß die als Kernschicht vorhandene Schicht aus Korkschrot auf Zeit mechanisch relativ unstabil ist. Korkschrot kann ausbröckeln.

Aus der DE-A-1560651 ist ein weiteres als Bodenbelag verwendbares Flächengebilde bekannt, bei dem eine Faserschicht mit einer kompakten, zähen, folienartigen Schicht vernadelt ist, wobei die in Durchstoßrichtung der Nadeln mit Ausfransungen versehenen Lochränder Schallkanäle bilden. Dort wird vermutet, daß die schalldämmende Wirkung des beschriebenen Flächengebildes darauf zurückzuführen ist, daß einerseits durch die Nadelung die Schallabsorption der folienartigen Schicht erhöht und andererseits mit der Schallabsorption der zwischen den Fasern vorhandenen, mit Luft gefüllten Hohlräume gekoppelt wird. Durch vorhandenes Bindemittel, wie es gattungsgemäß vorgesehen ist, wird aber dieser Effekt zerstört. Dort kann eine weitere Schicht aus Korkschrot bestehen.

Der Erfindung liegt die Aufgabe zugrunde, einen neuen, dem Linoleum ähnlichen Bodenbelag zu schaffen, der aber auch elastisch und schalldämmend ist.

Diese Aufgabe wird durch den im Anspruch 1 gekennzeichneten Bodenbelag gelöst. Bei dem neuen Bodenbelag ist die Schicht aus Kork und dem Bindemittel zwischen der Trägerschicht und einer Deckschicht angeordnet und die drei Schichten sind mittels vernadelten Fasern miteinander verbunden.

Eine vorteilhafte Verwendung des Bodenbelages ist die des Ersatzes von Linoleum.

Insbesondere durch die Verwendung von Korkkörnern anstelle des Korkmehls beim bekannten Linoleum erhält man einen Bodenbelag, der elastischer und schalldämmender als Linoleum ist, während dieser Bodenbelag durch die Imprägnierung mit einem Bindemittel haltbarer ist, als das aus der DE-A-1435762 bekannte Flächengebilde.

Ein solcher neuer Bodenbelag ist darüber hinaus weniger brüchig, als bekannte Korkplatten-Böden oder Linoleum und läßt sich gut schneiden, da die Bindung der Korkkörner zusätzlich zu dem imprägnierenden und vernetzenden Bindemittel durch die vernadelten Fasern erhalten wird.

Gemäß einer besonderen Ausführungsform der Erfindung liegen die Korkkörner aufgebläht vor. Dadurch wird die Elastizität des Bodenbelages weiter erhöht, da die geblähten Korkkörner leichter zusammengepreßt werden können.

Insbesondere bei Verwendung eines im wesentlichen durchsichtigen Bindemittels können in der Kernschicht neben den Korkkörnern Faseraggregate aus sphärisch verwickelten Fasern angeordnet sein. Diese steigern die Elastizität des Bodenbelages, durch Verwendung verschieden farbiger Faseraggregate läßt sich der Bodenbelag in besonderer Art und Weise mustern.

Es können aber auch neben den Korkkörnern Stücke oder Streifen aus Kunststoff, wie z.B. Polyethylen, insbesondere Abfallstücke oder -streifen aus Polyethylen angeordnet sein. Die dabei verwendeten Stücke aus Polyethylen weisen bevorzugt eine Korngröße von 1 bis 5 mm auf, während die Streifen aus Polyethylen, insbesondere aus einer Polyethylen-Folie, eine Länge von bis zu 10 mm aufweisen.

Das Bindemittel ist gemäß einer Ausführungsform ölhaltig und weist insbesondere ein Leinöl, Holzöl od.dgl. auf. Solches geht eine gute Verbindung zu den Korkkörnern ein.

Das Bindemittel kann aber auch wasserhaltig sein, nämlich z.B. ein Latex, insbesondere ein Natur-Latex, wie er allgemein in der Teppich-Herstellung verwendet wird. Dieser kann mit Schwefel aktiviert werden.

Es ist nicht unbedingt notwendig, daß das Bindemittel die unmittelbare Oberfläche des Bodenbelages bildet, es können vielmehr auch Fasern insbesondere auf der der Trägerschicht abgewandten Seite teilweise über das Bindemittel hervorstehen. Dadurch erhält der Bodenbelag eine teppich-ähnliche Oberfläche. Die herausstehenden Fasern werden nicht nur durch die Vernadelung der drei Schichten, sondern insbesondere durch das Bindemittel gehalten.

Gemäß einer anderen Ausführungsform sind die Fasern der Deckschicht, der Trägerschicht und die vernadelten Fasern von dem Bindemittel eingeschlossen. Dies kann insbesondere dadurch erreicht werden, daß der Bodenbelag eine zusätzliche Oberflächen-Bindemittel-Beschichtung aufweist.

Zusätzlich können in dem Bindemittel und / oder in der Oberflächen-Bindemittel-Beschichtung Füllstoffe, insbesondere verschieden farbige Musterungsstücke eingearbeitet sein. Durch diese zusätzlichen Füllstoffe kann weiterhin die Elastizität verändert werden. Vorteilhafterweise sind diese Füllstoffe partikelförmig, es können aber auch insbesondere gefärbte Einzelfasern sein.

Gemäß einer speziellen Ausführungsform sind die Füllstoffe Abfallstoffe und bestehen vorzugsweise aus zerkleinerten Polyethylen, Polyvinylchlorid, Nadelvlies-Teppichen oder Gummi.

Vorzugsweise weist der Bodenbelag mindestens auf der Seite der Deckschicht eine Musterung auf, so daß sein ästhetisches Aussehen bestimmten Vorgaben entsprechen kann.

Vorteilhafte Verfahren zur Herstellung der erfindungsgemäßen Flächengebilde ergeben sich aus den Ansprüchen 18 bis 25.

So wird zum Herstellen eines abriebfesten, faserverstärkten Bodenbelages auf einer Trägerschicht eine Kernschicht aus Korkpartikeln angeordnet, auf die auf der Trägerschicht liegende Kernschicht wird eine Deckschicht abgelegt, die drei Schichten werden miteinander durch aus der Deckschicht und / oder der Trägerschicht entnommene Haltefasern durch die durchstechbare Korkkörner enthaltende Kernschicht hindurch miteinander vernadelt und der Bodenbelag wird nach dem Vernadeln mit einem Bindemittel imprägniert.

Beim Vernadeln der Korkkörner enthaltenden Kernschicht stoßen die Vernadelungsnadeln zum einen zwischen den Korkkörnern durch, andererseits werden andere Korkkörner von den die Fasern durch die Kernschicht hindurch bringenden Vernadelungs- nadeln gegebenenfalls mitsamt den Fasern durchstoßen. Dabei kann das einzelne Korkkorn gespalten werden, es kann aber auch intakt bleiben und von den vernadelten Fasern durchdrungen sein, wodurch das einzelne Korkkorn auf den Fasern "aufgefädelt" ist.

Je nach verwendetem Bindemittel wird dieses nach dem Aufbringen vernetzt, falls kein selbst abbindendes Bindemittel verwendet wird.

Gemäß einem besonderen Verfahrensschritt werden die Korkkörner vor dem Aufbringen auf die Trägerschicht aufgebläht, so daß aufgeblähte Korkkörner eingesetzt werden können. Bei der Verwendung von vorher aufgeblähten Korkkörnern, auf die zwar beim Vernadeln und / oder dem anschließenden Walzen ein Druck ausgeübt wird, liegen die Korkkörner nach dem Vernadeln bzw. nach dem Walzen unter einer Vorspannung vor, so daß die einzelnen Korkkörner gegeneinander gepreßt sind.

Gemäß einer speziellen Ausführungsform des Verfahrens wird nach dem Vernadeln der drei Schichten und dem Aufbringen des Bindemittels der Bodenbelag durch Reduzierwalzen geführt und das Bindemittel wird mindestens in die Kernschicht hineingedrückt wird, worauf das Bindemittel ausgehärtet wird und die Korkkörner miteinander vernetzt werden.

So kann der vernadelte und imprägnierte Bodenbelag zwischen Reduzierwalzen gepreßt und die Enddicke des herzustellenden Bodenbelags eingestellt werden, bevor das Bindemittel aushärtet bzw. vernetzt wird.

Bevorzugterweise werden ölige oder wässerige Bindemittel auf den vernadelten Bodenbelag aufgebracht.

Der mit Bindemittel beaufschlagte Bodenbelag wird z.B. zwischen den Reduzierwalzen die Oberflächen egalisierend gewalzt, wonach das Bindemittel ausgehärtet wird.

Vorzugsweise wird die Oberfläche des Bodenbelags zusätzlich mit einer Musterung strukturiert und / oder coloriert.

Ein solcher Bodenbelag läßt sich kontinuierlich herstellen und ist nach der Herstellung einfach rollbar.

In Folgenden werden anhand der Zeichnung verschiedene Ausführungsformen der Erfindung kurz erläutert:

Es zeigt:
- Fig. 1: einen vernadelten und mit einem Bindemittel gebundenen Bodenbelag mit einer Kernschicht aus verschieden großen Korkkörnern im Schnitt;
- Fig. 2: einen ähnlichen Bodenbelag wie Fig. 1, in dem noch zusätzlich Faseraggregate angeordnet sind, und
- Fig. 3: einen ähnlichen Bodenbelag wie Fig. 1, in dem noch zusätzlich Stücke aus Polyethylen angeordnet sind.

Ein Bodenbelag 1 weist eine Trägerschicht 7 auf, auf der eine Kernschicht aus Korkkörnern 2 und einem Bindemittel 3 angeordnet ist, welche von einer Deckschicht 6 abgedeckt ist. In der Kernschicht sind weitaus mehr Korkkörper 2 angeordnet, als in der Zeichnung aus darstellerischen Gründen gezeichnet wurden.

Die drei Schichten sind mittels vernadelten Fasern 4 miteinander verbunden, wobei hier die Fasern 4 der Deckschicht 6 entnommen sind. Die Fasern können aber auch der Trägerschicht 7 oder beiden Schichten, also der Deckschicht 6 und der Trägerschicht 7, entnommen sein, wenn von zwei Seiten her vernadelt wurde. In der Praxis sind viel mehr Fasern, sowohl in der Deckschicht 6 und in der Unterlagsschicht 7, als auch als vernadelte Fasern 4 vorhanden.

Die Korkkörner 2 sind verschieden groß, was unter anderem eine Folge des Vernadelns ist, da dabei teilweise Korkkörner 2 durch die Nadeln gebrochen werden.

Bei der Ausführungsform gemäß Figur 1 ist auf der Deckschicht 6 noch eine zusätzliche Oberflächen-Bindemittel-Beschichtung 9 vorhanden, die z.B. auch aus Leinöl bestehen kann.

Bei der Ausführungsform gemäß Figur 2 sind in der Kernschicht neben den Korkkörnern 2 noch Faseraggregate aus sphärisch verwickelten Fasern angeordnet, die z.B. mit den Korkkörnern gemischt als Kernschicht abgelegt werden. Insbesondere können hier Faseraggregate vor dem Vernadeln gesondert auf die Kernschicht aus Korkkörnern 2 abgelegt werden. Dann eignet sich diese aus einer Vielzahl von Faseraggregaten bestehende Schicht dazu, als Deckschicht 6 verwendet zu werden.

Bei der Ausführungsform gemäß Figur 3 sind in der Kernschicht neben den Korkkörnern 2 noch Stücke aus Polyethylen, insbesondere Abfallstücke aus Polyethylen angeordnet, die eine Korngröße von 1 bis 5 mm aufweisen können.

Bei den verwendeten Fasern kann es sich um solche aus Polyester oder Polyamid handeln, es können aber auch Jutefasern zur Anwendung kommen.

### Bezugszeichenliste

- 1: Bodenbelag
- 2: Korkkörner
- 3: Bindemittel
- 4: vernadelte Fasern
- 5: Polyethylen-Stücke
- 6: Deckschicht
- 7: Trägerschicht
- 8: Faseraggregate
- 9: zusätzliche Oberflächen-Bindemittel-Beschichtung

## Patentansprüche

1. Abriebfester, faserverstärkter Bodenbelag (1) mit einer Trägerschicht (7) und auf einer darauf angeordneten Schicht aus Kork (2) und einem Bindemittel (3), dadurch gekennzeichnet, daß die Schicht aus Kork (2) und dem Bindemittel (3) zwischen der Trägerschicht (7) und einer Deckschicht (6) angeordnet ist und die drei Schichten mittels vernadelten Fasern (4) miteinander verbunden sind.

2. Bodenbelag nach Anspruch 1, dadurch gekennzeichnet, daß der Kork (2) in Partikelform vorliegt und eine Korngröße von 0,01 bis 10 mm, vorzugsweise von 0,1 bis 5 mm aufweist.

3. Bodenbelag nach einem der vorhergehenden Ansprüche, dadurch gekennzeichnet, daß die Korkkörner (2) aufgebläht vorliegen.

4. Bodenbelag nach einem der vorhergehenden Ansprüche, dadurch gekennzeichnet, daß in der Kernschicht neben den Korkkörnern (2) Faseraggregate (8) aus sphärisch verwickelten Fasern angeordnet sind.

5. Bodenbelag nach einem der vorhergehenden Ansprüche, dadurch gekennzeichnet, daß neben den Korkkörnern (2) Stücke (5) oder Streifen aus Kunststoff, z.B. Polyethylen, insbesondere Abfallstücke oder -streifen aus Polyethylen angeordnet sind.

6. Bodenbelag nach Anspruch 5, dadurch gekennzeichnet, daß die Stücke (5) aus Kunststoff eine Korngröße von 1 bis 5 mm aufweisen.

7. Bodenbelag nach Anspruch 5, dadurch gekennzeichnet, daß die Streifen aus Polyethylen, insbesondere aus einer Polyethylen-Folie, eine Länge von bis zu 10 mm aufweisen.

8. Bodenbelag nach einem der vorhergehenden Ansprüche, dadurch gekennzeichnet, daß das Bindemittel (3) ölhaltig ist und insbesondere ein Leinöl, Holzöl od.dgl. aufweist.

9. Bodenbelag nach einem der Ansprüche 1 bis 7, dadurch gekennzeichnet, daß das Bindemittel (3) wasserhaltig ist.

10. Bodenbelag nach Anspruch 9, dadurch gekennzeichnet, daß das Bindemittel (3) ein Latex, insbesondere ein Natur-Latex ist.

11. Bodenbelag nach einem der vorhergehenden Ansprüche, dadurch gekennzeichnet, daß die Fasern auf der der Trägerschicht (7) abgewandten Seite teilweise über das Bindemittel (3) hervorstehen.

12. Bodenbelag nach einem der vorhergehenden Ansprüche, dadurch gekennzeichnet, daß die Fasern der Deckschicht (6), der Trägerschicht (7) und die vernadelten Fasern (4) von dem Bindemittel (3) eingeschlossen sind.

13. Bodenbelag nach einem der vorhergehenden Ansprüche, dadurch gekennzeichnet, daß der Bodenbelag (1) eine zusätzliche Oberflächen-Bindemittel-Beschichtung (9) aufweist.

14. Bodenbelag nach einem der vorhergehenden Ansprüche, dadurch gekennzeichnet, daß in dem Bindemittel (3) und / oder in der Oberflächen-Bindemittel-Beschichtung (9) Füllstoffe (5), insbesondere verschieden farbige Musterungsstücke eingearbeitet sind.

15. Bodenbelag nach Anspruch 14, dadurch gekennzeichnet, daß die Füllstoffe (5) partikelförmig sind.

16. Bodenbelag nach Anspruch 14 oder 15, dadurch gekennzeichnet, daß die Füllstoffe (5) Abfallstoffe sind und vorzugsweise aus zerkleinerten Polyethylen, Polyvinylchlorid, Nadelvlies-Teppichen oder Gummi bestehen.

17. Bodenbelag nach einem der vorhergehenden Ansprüche, dadurch gekennzeichnet, daß der Bodenbelag (1) mindestens auf der Seite der Deckschicht (6) eine Musterung aufweist.

18. Verfahren zum Herstellen eines abriebfesten, faserverstärkten Bodenbelages nach eine der vorhergehenden Ansprüche, bei dem auf eine Trägerschicht eine Kernschicht aus Korkpartikeln angeordnet wird und die Schichten mit eine Bindemittel gebunden werden, dadurch gekennzeichnet, daß auf die auf der Trägerschicht liegende Kernschicht eine Deckschicht abgelegt wird, die drei Schichten miteinander durch aus der Deckschicht und / oder der Trägerschicht entnommenen Fasern durch die durchstechbare Korkkörner enthaltende Kernschicht hindurch miteinander vernadelt werden und mindestens der Kork vor oder nach dem Vernadeln mit einem Bindemittel imprägniert wird.

19. Verfahren nach Anspruch 18, dadurch gekennzeichnet, daß das Bindemittel spätestens nach dem Vernadeln vernetzt wird.

20. Verfahren nach Anspruch 18 oder 19, dadurch gekennzeichnet, daß aufgeblähte Korkkörner eingesetzt werden.

21. Verfahren nach einem der Ansprüche 18 bis 20, dadurch gekennzeichnet, daß nach dem Vernadeln der drei Schichten und dem gegebenenfalls nachträglichen Aufbringen des Bindemittels der Bodenbelag durch Reduzierwalzen geführt wird und das Bindemittel mindestens in die Kernschicht hineingedrückt wird, worauf das Bindemittel ausgehärtet wird und die Korkkörner miteinander vernetzt werden.

22. Verfahren nach einem der Ansprüche 18 bis 21, dadurch gekennzeichnet, daß der vernadelte und imprägnierte Bodenbelag zwischen Reduzierwalzen gepreßt und die Enddicke des herzustellenden Bodenbelags eingestellt wird, bevor das Bindemittel aushärtet bzw. vernetzt wird.

23. Verfahren nach einem der Ansprüche 18 bis 22, dadurch gekennzeichnet, daß ölige oder wässerige Bindemittel auf den vernadelten Bodenbelag aufgebracht werden.

24. Verfahren nach einem der Ansprüche 21 bis 23, dadurch gekennzeichnet, daß der mit Bindemittel beaufschlagte Bodenbelag zwischen den Reduzierwalzen die Oberflächen egalisierend gewalzt wird, wonach das Bindemittel ausgehärtet wird.

25. Verfahren nach einem der Ansprüche 18 bis 24, dadurch gekennzeichnet, daß die Oberfläche des Bodenbelags zusätzlich mit einer Musterung strukturiert und / oder coloriert wird.

26. Verwendung des Bodenbelages nach einem der Ansprüche 1 bis 17 als Linoleum ersetzender Bodenbelag.

## Claims

1. Wear-resistant fibre-reinforced floor covering (1) with a carrier layer (7) and a layer of cork (2) and a binder (3) applied to it, characterised in that the layer of cork (2) and the binder (3) is arranged between the carrier layer (7) and a covering layer (6) and the three layers are joined together by means of needled fibres (4).

2. Floor covering according to claim 1, characterised in that the cork (2) is present in the form of particles and has a grain size of from 0.01 to 10 mm, preferably from 0.1 to 5 mm.

3. Floor covering according to one of the foregoing claims, characterised in that the cork grains (2) are present in expanded form.

4. Floor covering according to one of the foregoing claims, characterised in that fibre aggregates (8) of fibres wound into balls are arranged in the core layer in addition to the cork grains (2).

5. Floor covering according to one of the foregoing claims, characterised in that in addition to the cork grains (2) pieces (5) or strips of plastics, e.g. polyethylene, in particular pieces or strips of polyethylene scrap, are present.

6. Floor covering according to claim 5, characterised in that the pieces (5) of plastics have a grain size of from 1 to 5 mm.

7. Floor covering according to claim 5, characterised in that the strips of polyethylene, in particular of polyethylene film, have a length of from to 10 mm.

8. Floor covering according to one of the foregoing claims, characterised in that the binder (3) is oil-based and in particular comprises a linseed oil, wood oil or the like.

9. Floor covering according to one of claims 1 to 7, characterised in that the binder (3) is water-based.

10. Floor covering according to claim 9, characterised in that the binder (3) is a latex, in particular a natural latex.

11. Floor covering according to one of the foregoing claims, characterised in that the fibres project partially beyond the binder (3) on the side opposite the carrier layer (7).

12. Floor covering according to one of the foregoing claims, characterised in that the fibres of the covering layer (6), the carrier layer (7) and the needled fibres (4) are enclosed by the binder (3).

13. Floor covering according to one of the foregoing claims, characterised in that the floor covering (1) has an additional surface binder coating (9).

14. Floor covering according to one of the foregoing claims, characterised in that fillers (5), in particular different-coloured pattern pieces, are worked into the binder (3) and/or into the surface binder coating (9).

15. Floor covering according to claim 14, characterised in that the fillers (5) are in the form of particles.

16. Floor covering according to claim 14 or 15, characterised in that the fillers (5) are scrap materials and preferably comprise rendered-down polyethylene, polyvinyl chloride, needle-felted carpets or rubber.

17. Floor covering according to one of the foregoing claims, characterised in that the floor covering (1) has a pattern, at least on the covering layer side (6).

18. Method of manufacturing a wear-resistant fibre-reinforced floor covering according to one of the foregoing claims, in which a core layer of cork particles is arranged on a carrier layer and the layers are joined together with a binder, characterised in that a covering layer is deposited on the core layer lying on the carrier layer, the three layers are needled together by fibres taken from the covering layer and/or the carrier layer through the core layer containing piercable cork grains and at least the cork is impregnated with a binder before or after the needling step.

19. Method according to claim 18, characterised in that the binder is cross-linked at the latest after the needling step.

20. Method according to claim 18 or 19, characterised in that expanded cork grains are introduced.

21. Method according to one of claims 18 to 20, characterised in that after the needling step on the three layers and the possible subsequent application of the binder the floor covering is passed through reducing rollers and the binder is forced at least into the core layer, whereupon the binder is cured and the cork grains are bonded together.

22. Method according to one of claims 18 to 21, characterised in that the needled and impregnated floor covering is pressed between reducing rollers and the final thickness of the floor covering which is to be produced is set before the binder is cured or cross-linked.

23. Method according to one of claims 18 to 22, characterised in that oily or aqueous binder is applied to the needled floor covering.

24. Method according to one of claims 21 to 23, characterised in that the floor covering treated with binder is rolled between the reducing rollers to level the surface, after which the binder is cured.

25. Method according to one of claims 18 to 24, characterised in that the surface of the floor covering is additionally structured with a pattern and/or coloured.

26. The use of the floor covering according to one of claims 1 to 17 as a floor covering instead of linoleum.

## Revendications

1. Revêtement de sol (1) résistant à l'abrasion, renforcé aux fibres avec une couche porteuse (7) et sur une couche de liège (2) disposée là-dessus et un liant (3), caractérisé en ce que la couche de liège (2) et le liant (3) sont disposés entre la couche porteuse (7) et une couche de revêtement (6) et en ce que les trois couches sont reliées l'une aux autres au moyen de fibres (4) transformés en aiguilles.

2. Revêtement de sol selon la revendication 1, caractérisé en ce que le liège (2) se présente sous forme de particules et en ce que celles-ci sont d'une grosseur de grain se situant entre 0,01 et 10 mm, de préférence entre 0,1 et 5 mm.

3. Revêtement de sol selon l'une des revendications précédentes, caractérisé en ce que les grains de liège (2) sont gonflés.

4. Revêtement de sol selon l'une des revendications précédentes, caractérisé en ce que - en plus des grains de liège (2) - des agrégats de fibres (8) enchevêtrés de manière sphérique sont disposés dans la couche centrale.

5. Revêtement de sol selon l'une des revendications précédentes, caractérisé en ce qu'en plus des grains de liège (2), des morceaux ou des bandes en matière synthétique, par exemple en polyéthylène, plus particulièrement des déchets sous forme de morceaux ou de bandes en polyéthylène sont disposés.

6. Revêtement de sol selon la revendication 5, caractérisé en ce que la grosseur de grain des morceaux (5) en matière synthétique se situe entre 1 et 5 mm.

7. Revêtement de sol selon la revendication 5, caractérisé en ce que les bandes de polyéthylène, plus particulièrement provenant d'une feuille de polyéthylène, ont une longueur jusqu'à 10 mm.

8. Revêtement de sol selon l'une des revendications précédentes, caractérisé en ce que le liant (3) est huileux et plus particulièrement contient de l'huile de lin, de l'huile de bois ou un produit similaire.

9. Revêtement de sol selon l'une des revendications 1 à 7, caractérisé en ce que le liant (3) est aquifère.

10. Revêtement de sol selon la revendication 9, caractérisé en ce que le liant (3) est du latex, plus particulièrement du latex naturel.

11. Revêtement de sol selon l'une des revendications précédentes, caractérisé en ce que les fibres du côté détourné du côté de la couche porteuse (7) sortent partiellement en saillie du liant (3).

12. Revêtement de sol selon l'une des revendications précédentes, caractérisé en ce que les fibres de la couche de revêtement (6), de la couche porteuse (7) et les fibres transformés en aiguilles (4) sont enfermés par le liant (3).

13. Revêtement de sol selon l'une des revendications précédentes, caractérisé en ce que le revêtement de sol (1) présente un revêtement superficiel du liant (9).

14. Revêtement de sol selon l'une des revendications précédentes, caractérisé en ce que les matières de charge (5), plus particulièrement les morceaux pour créer un dessin sont incorporés dans le liant (3) et/ou dans le revêtement superficiel du liant (9).

15. Revêtement de sol selon la revendication 14, caractérisé en ce que les matières de charge (5) sont en forme de particules.

16. Revêtement de sol selon la revendication 14 ou 15, caractérisé en ce que les matières de charge (5) sont des déchets et de préférence consistent en polyéthylène, en chlorure de polyvinyle, en toile aiguilletée ou en caoutchouc réduits en morceaux.

17. Revêtement de sol selon l'une des revendications précédentes, caractérisé en ce que le revêtement de sol (1) présente un dessin au moins du côté de la couche de revêtement (6).

18. Méthode pour la fabrication d'un revêtement de sol résistant à l'abrasion et renforcé de fibres selon l'une des revendications précédentes, où une couche centrale en particules de liège est disposée sur une couche porteuse et les couches sont reliées par un liant, caractérisée en ce qu'une couche de revêtement est appliquée sur la couche centrale qui se situe sur la couche porteuse, en ce que les trois couches sont aiguilletées l'une aux autres à travers la couche centrale contenant les grains de liège transperçables par des fibres repris de la couche de recouvrement et/ou de la couche porteuse et en ce que le liège est imprégné au moins d'un liant avant ou après l'aiguilletage.

19. Méthode selon la revendication 18, caractérisée en ce que le liant est réticulé après l'aiguilletage au plus tard.

20. Méthode selon la revendication 18 ou 19, caractérisée en ce que l'on utilise des grains de liège gonflés.

21. Méthode selon l'une des revendications 18 à 20, caractérisée en ce qu'après l'aiguilletage les trois couches et éventuellement après l'application ultérieure du liant, le revêtement de sol est guidé par des laminoirs réducteurs et le liant est enfoncé au moins dans la couche de base, après quoi le liant est durci et les grains de liège sont réticulés les uns aux autres.

22. Méthode selon l'une des revendications 18 à 21, caractérisée en ce que le revêtement de sol aiguilleté et imprégné est comprimé par des laminoirs réducteurs et en ce que l'épaisseur définitive du revêtement de sol à fabriquer est réglée avant que le liant soit durci, respectivement réticulé.

23. Méthode selon l'une des revendications 18 à 22, caractérisée en ce que des liants huileux ou aquifères sont appliqués sur le revêtement de sol aiguilleté.

24. Méthode selon l'une des revendications 18 à 23, caractérisée en ce que les surfaces du revêtement de sol muni du liant sont laminées de manière égalisante par les laminoirs réducteurs, après quoi le liant est durci.

25. Méthode selon l'une des revendications 18 à 24, caractérisée en ce qu'en plus la surface du revêtement de sol est structurée d'un dessin et/ou colorée.

26. L'application du revêtement de sol selon l'une des revendications 1 à 17 en tant que revêtement de sol remplaçant le linoléum.
